# EUROPÄISCHE PATENTSCHRIFT

(11) **EP 0 644 632 B1**
(45) Veröffentlichungstag und Bekanntmachung des Hinweises auf die Patenterteilung: **02.06.1999**
(21) Anmeldenummer: 94113829.9
(22) Anmeldetag: 03.09.1994
(51) Int. Cl.: H01R 43/12

(54) **Kohlebürste, sowie Verfahren zum Imprägnieren einer solchen**
Carbon brush and process for its impregnation
Balai en charbon et son procédé d'imprégnation

(30) Priorität: 09.09.1993 DE 4330548
(43) Veröffentlichungstag der Anmeldung: 22.03.1995
(73) Patentinhaber: Schunk Kohlenstofftechnik GmbH, D-35452 Heuchelheim (DE)
(72) Erfinder: Sperling, Rainer Dr., D-35444 Biebertal (DE); Fassbender, Anke, D-35102 Lohra (DE); Schardt, Gunter, D-35398 Giessen-Klein-Linden (DE)
(74) Vertreter: Stoffregen, Hans-Herbert, Dr. Dipl.-Phys.

(56) Entgegenhaltungen:
- DE-A- 2 609 834
- DE-B- 1 171 982
- US-A- 3 996 408
- PATENT ABSTRACTS OF JAPAN vol. 15 no. 428 (E-1128) ,30.Oktober 1991 & JP-A-03 178543 (HITACHI CHEM CO LTD)
- PATENT ABSTRACTS OF JAPAN vol. 15 no. 191 (E-1068) ,16.Mai 1991 & JP-A-03 049546 (HITACHI CHEM CO LTD) 4.März 1991,

## Beschreibung

Die Erfindung bezieht sich auf eine Kohlebürste, die mit einem Imprägniermittel imprägniert ist, insbesondere Kohlebürste für stark beanspruchte Werkzeuge. Ferner bezieht sich die Erfindung auf ein Verfahren zum Imprägnieren einer Kohlebürste oder eines Kohleriegels.

Aus der US 949,988 ist eine imprägnierte Kohlebürste für elektrische Maschinen mit einem Imprägniermittel, das Fett, Wachs oder Öl als Schmiermittel enthält, bekannt. Die Imprägniermittel sind bei Normaltemperatur entweder flüssig oder fest und werden in einem Imprägnierbad, in dem die Kohlebürste imprägniert wird, auf eine Temperatur gleich oder über dem Schmelzpunkt des Schmiermittels gebracht. Wird z.B. Petroleumgelee als Imprägniermittel benutzt, wird die Imprägniertemperatur auf ungefähr 100 °C eingestellt. Nach dem Imprägniervorgang wird die Kohlebürste bei einer Temperatur nachbehandelt, die wenigstens so hoch ist wie die maximale Betriebstemperatur.

Nach den DE-AS 1 200 935, DE-AS 1 171 982, DE-OS 1 638 281 und DE-OS 1 638 285 können Kohlebürsten mit Estern imprägniert werden. Auch besteht die Möglichkeit, ein Gemisch von Polyoxidalkendiolen und deren Estern einerseits und aliphatischer Carbonsäure mit 8 bis 25 Kohlestoffatomen und Salze dieser Säure andererseits als Imprägniermittel zu verwenden (US 2,425,046).

In der DE 26 09 834 C3 wird eine imprägnierte Kohlebürste beschrieben, die als Imprägniermittel ein nichtschmelzendes Fett, ein nichtschmelzendes Wachs oder ein nichtfließendes Öl enthält, wobei das Fett, Wachs oder Öl des Imprägniermittels mit einem Geliermittel aus Montmorillonitschuppen, deren Oberflächen mit langkettigen Kohlenwasserstoffen überzogen sind, innig vermischt und dadurch in den nichtschmelzenden bzw. nichtfließenden, härteren und abriebfesten Zustand übergeführt ist. Das Imprägnieren erfolgt nach der Vakuum-Druck-Methode.

Imprägnierte Kohlebürsten nach der DE 26 09 834 C3 haben sich überaus bewährt und zeigen in ihrem Einsatz Vorteile in bezug auf gute Kommutierung, geringere Funkenstörung, hohe Lebensdauer und Einsatzmöglichkeit bei hoher Leistung. Wünschenswert wäre es jedoch, wenn weitere Vorteile in bezug auf den Bürstenverschleiß, Kollektorverschleiß oder die beim Betrieb auftretenden Kollektortemperatur bzw. die Laufdauer der Maschine gegeben wären, insbesondere dann, wenn ein Einsatz in Maschinen mit temperaturempfindlichen Kommutatoren, die asbestfrei sind, erfolgt.

Der vorliegenden Erfindung liegt das Problem zugrunde, eine Kohlebürste bzw. ein Verfahren zum Imprägnieren einer soichen der zuvor beschriebenen Art so weiterzubilden, daß weitere Verbesserungen des mechanischen Laufverhaltens der Kohlebürste erzielbar sind und insbesondere ein unproblematischer Einsatz bei asbestfreien Kommutatoren möglich ist. Auch soll eine noch verbesserte Funkenentstörung sowie Temperaturbeständigkeit erzielt werden können. Beim Imprägnieren selbst soll ein Lösungsmittel nicht zum Einsatz gelangen. Auch soll das Imprägniermittel umweltverträglich sein.

Das Problem wird bei einer Kohlebürste dadurch gelöst, daß die Kohlebürste mit einem Gemisch aus Esteröl und einem synthetischen Kohlenwasserstofföl imprägniert ist.

Vorzugsweise kann es sich bei dem Esteröl um ein synthetisches Esteröl wie Carbonsäureester bzw. Dicarbonsäureester handeln.

Insbesondere ist die Kohlebürste mit einem Esteröl imprägniert, das bei 100 °C eine kinematische Viskosität von in etwa 14 mm²/s und bei 40 °C eine kinematische Viskosität von in etwa 63 mm²/s hat. Das Esteröl sollte ferner bei 20 °C eine Dichte von in etwa 0,92 g/m³ haben.

Kommen entsprechende erfindungsgemäß imprägnierte Kohlebürsten zum Einsatz, so konnte überraschenderweise eine wesentliche Absenkung der Kommutatortemperatur und eine Erhöhung der Lebensdauer sowie eine deutliche Reduzierung des Kommutatorangriffs festgestellt werden. Somit sind entsprechende Kohlebürsten insbesondere für einen Einsatz in Maschinen geeignet, die asbestfreie Kommutatoren aufweisen.

Eine Verringerung des Bürsten-Kollektorverschleißes sowie eine Verringerung der Kollektortemperatur konnte insbesondere dann erreicht werden, wenn das Imprägniermittel der Kohlebürste ungefähr 0,5 bis 15 Gewichtsprozent, vorzugsweise in etwa 5 Gew. % beträgt.

Verfahrensmäßig wird das Problem dadurch gelöst, daß die Kohlebürste bzw. der Kohleriegel in einem Gemisch aus Esteröl und einem synthetischen Kohlenwasserstofföl imprägniert wird.

Überraschenderweise hat sich ferner gezeigt, daß das Imprägnieren mit dem erfindungsgemäßen Imprägniermittel nicht nach der Vakuum-Druck-Methode erfolgen muß, sondern daß die Kohlebürste bzw. der Kohleriegel nur über einen gewissen Zeitraum in das Gemsich aus Esteröl und synthetischem Kohlenwasserstofföl einzutauchen ist. Bevorzugterweise liegt der Zeitraum zwischen 0,5 und 5 Stunden, insbesondere bei 1,5 bis 2,5 Stunden. Anschließend wird die Kohlebürste bzw. der Kohleriegel abgetropft und sodann vorzugsweise durch Schleudern bei einer Temperatur zwischen 50 und 90 °C, insbesondere in etwa bei 80 'C über einen Zeitraum von in etwa 5 bis 20 min, vorzugsweise von in etwa 10 min getrocknet. Sodann ist die Kohlebürste unmittelbar einsatzbereit bzw. der Kohleriegel konnte unmittelbar zu einer Kohlebürste gewünschter Geometrie bearbeitet werden.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus dem nachfolgend wiedergegebenen Beispiel.

In einen unverdünnten synthetischen Esteröl wird eine Kohlebürste bei Zimmertemperatur über einen Zeitraum von in etwa 2 Stunden getaucht, um anschließend entnommen zu werden und Esteröl abtropfen zu lassen. Sodann wird die Kohlebürste bei einer Temperatur von in etwa 80 °C 10 min trockengeschleudert. Die Kohlebürste war anschließend unmittelbar einsatzbereit. Ein Nachspülen erfolgte nicht.

Eine Überprüfung der Kohlebürste hat gezeigt, daß der Gewichtsanteil des Imprägniermittels in etwa 5 % betrug.

Eine entsprechende Kohlebürste wurde sodann in eine Stichsäge eingebaut, um Laufzeit, Bürstenverschleiß, Kollektorverschleiß, erreichte Laufdauer und Kollektortemperatur zu bestimmen. Die Laufversuche wurden sodann mit einer Kohlebürste verglichen, die mit bekannten Imprägniermitteln imprägniert worden sind. Als Ergebnis konnte festgestellt werden:

| Imprägniermittel | Bürstenverschleiß [µ/h] | Kollektorver-schleiß [µ/h] | erreichte Laufdauer [h] | Kollektortemperatur [°C] |
|---|---|---|---|---|
| Stand der Technik | 188 | 2,75 | 47 | 60-160 |
| Erfindungsgemäßes Imprägniermittel | 60 | 0,6 | 150 | 50-80 |

## Patentansprüche

1. Kohlebürste, die mit einem Imprägniermittel imprägniert ist, insbesondere Kohlebürste für stark beanspruchte Werkzeuge,
**dadurch gekennzeichnet,**
daß die Kohlebürste mit einem Gemisch aus Esteröl und einem synthetischen Kohlenwasserstofföl imprägniert ist.

2. Kohlebürste nach Anspruch 1,
**dadurch gekennzeichnet,**
daß das Esteröl ein synthetisches Esteröl wie Carbonsäureester oder Dicarbonsäureester ist.

3. Kohlebürste nach Anspruch 1 oder 2,
**dadurch gekennzeichnet,**
daß das Esteröl bei 100 °C eine kinematische Viskosität von in etwa 14 mm²/s und bei 40 °C eine kinematische Viskosität von in etwa 63 mm²/s hat.

4. Kohlebürste nach Anspruch 3,
**dadurch gekennzeichnet,**
daß das synthetische Esteröl bei 20 °C eine Dichte von in etwa 0,92 g/cm³ hat.

5. Kohlebürste nach zumindest einem der vorhergehenden Ansprüche,
**dadurch gekennzeichnet,**
daß die imprägnierte Kohlebürste 0,5 bis 15 Gew.%, vorzugsweise 5 Gew.% Imprägniermittel enthält.

6. Verfahren zum Imprägnieren einer Kohlebürste oder eines Kohleriegels,
**dadurch gekennzeichnet,**
daß die Kohlebürste bzw. der Kohleriegel in einem Gemisch aus Esteröl und einem synthetischen Kohlenwasserstofföl imprägniert wird.

7. Verfahren nach Anspruch 6,
**dadurch gekennzeichnet,**
daß die Kohlebürste bzw. der Kohleriegel in das Gemisch aus Esteröl und synthetischem Kohlenwasserstofföl über einen Zeitraum t mit vorzugsweise 0,5 < t < 5 h getaucht, anschließend durch Abtropfen überschüssigen Esteröl entfernt und schließlich bei einer Temperatur T mit vorzugsweise 50 °C < T < 90 °C getrocknet wird.

8. Verfahren nach Anspruch 7,
**dadurch gekennzeichnet,**
daß die Kohlebürste bzw. Kohleriegel über einen Zeitraum mit 15 < t < 20 min, vorzugsweise mit t ≈ 10 min getrocknet wird.

9. Verfahren nach zumindest einem der Ansprüche 6 bis 8,
**dadurch gekennzeichnet,**
daß die Kohlebürste bzw. der Kohleriegel während des Trocknens geschleudert wird.

## Claims

1. A carbon brush, which is impregnated with an impregnating agent, particularly a carbon brush for tools put under a great deal of stress,
**characterized in that,**
the carbon brush is impregnated with a mixture of ester oil and a synthetic hydrocarbon oil.

2. A carbon brush according to Claim 1,
**characterized in that,**
the ester oil is a synthetic ester oil, such as carboxylic acid ester or dicarboxylic acid ester.

3. A carbon brush according to claim 1 or 2,
**characterized in that,**
the ester oil has a kinematic viscosity of approximately 14 mm²/s at a temperature of 100°C and a kinematic viscosity of approximately 63 mm²/s at a temperature of 40°C.

4. A carbon brush according to Claim 3,
**characterized in that,**
at 20°C, the synthetic ester oil has a density of approximately 0.92 g/cm³.

5. The carbon brush according to at least one of the preceding claims,
**characterized in that,**
the impregnated carbon brush contains from 0.5 - 15 weight percent impregnating agent by weight, preferably 5 weight percent.

6. A process for impregnating a carbon brush or a carbon bar,
**characterized in that,**
the carbon brush or the carbon bar is impregnated with a mixture of ester oil and a synthetic hydrocarbon oil.

7. The process according to Claim 6,
**characterized in that,**
the carbon brush or the carbon bar is immersed in the mixture of ester oil and synthetic hydrocarbon oil over a period of time t where preferably 0.5 h < t < 5 h, then excess ester oil is removed by draining, and finally the carbon brush or bar is dried at a temperature T, where preferably 50°C < T < 90°C.

8. The process according to Claim 7,
**characterized in that,**
the carbon brush or carbon bar is dried for a period of time t where 15 < t < 20 min, where preferably t = 10 min.

9. The process according to one of claims 6 to 8 at least,
**characterized in that,**
the carbon brush or the carbon bar is spun during the drying.

## Revendications

1. Balai en carbone imprégné d'un agent d'imprégnation, notamment balai en carbone pour des outils fortement sollicités,
caractérisé en ce que
le balai en carbone est imprégné d'un mélange d'huile, d'ester et une huile d'hydrocarbure de synthèse.

2. Balai en carbone selon la revendication 1,
caractérisé en ce ce
l'huile d'ester est une huile d'ester de synthèse telle que de l'ester d'acide carboxylique ou un ester d'acide dicarboxylique

3. Balai selon l'une des revendications 1 ou 2,
caractérisé en ce que
l'huile d'ester a une viscosité cinématique à 100°C de l'ordre de 14 mm²/s et à 40°C, une viscosité cinématique d'environ 63 mm²/s.

4. Balai selon la revendication 3,
caractérisé en ce que
l'huile d'ester de synthèse a une densité d'environ 0,92 g/cm³ à 20°C.

5. Balai selon l'une quelconque des revendications précédentes,
caractérisé en ce que
le balai de carbone imprégné contient entre 0,5 et 15 % pondéraux, de préférence 5 % pondéraux d'agents d'imprégnation.

6. Procédé d'imprégnation d'un balai de carbone ou d'un verrou de carbone,
caractérisé en ce que
le balai ou le verrou de carbone sont imprégnés dans un mélange d'huile d'ester et d'huile d'hydrocarbure de synthèse.

7. Procédé selon la revendication 6,
caractérisé en ce que
le balai ou le verrou de carbone sont plongés dans un mélange d'huile d'ester et d'huile d'hydrocarbure de synthèse pendant une durée t telle que de préférence 0,5 < t <5 h, puis on élimine l'huile d'ester en excédent en laissant goutter et, enfin, on sèche à une température T de préférence telle que 50°C < T < 90°C.

8. Procédé selon la revendication 7,
caractérisé en ce qu'
on sèche le balai ou le verrou de carbone pendant une durée de 15 mn < t < 20 mn avec de préférence t = 10 mn.

9. Procédé selon au moins l'une des revendications 6 à 8,
caractérisé en ce que
les balais ou verrous de carbone sont centrifugés pendant le séchage.
